# EUROPÄISCHE PATENTSCHRIFT

(11) **EP 1 061 150 B1**
(45) Veröffentlichungstag und Bekanntmachung des Hinweises auf die Patenterteilung: **19.10.2005**
(21) Anmeldenummer: 00810410.1
(22) Anmeldetag: 12.05.2000
(51) Int. Cl.: C22C 19/05, C23C 30/00

(54) **NiAl-B-Phase enthaltende Beschichtung**
Coating containing NiAl beta Phases
Revêtement comprenant des phases NiAl-beta

(30) Priorität: 08.06.1999 DE 19926669
(43) Veröffentlichungstag der Anmeldung: 20.12.2000
(62) Teilanmeldung aus: 05105696.8
(73) Patentinhaber: Alstom Technology Ltd, 5400 Baden (CH)
(72) Erfinder: Nazmy Mohamed, Dr., 5442 Fislisbach (CH); Schmutzler, Hans Joachim, Dr., 67487 Maikammer (DE)

(56) Entgegenhaltungen:
- EP-A- 0 207 874
- WO-A-99/02745
- US-A- 4 045 255
- US-A- 4 451 431
- US-A- 5 516 380

## Beschreibung

### Technisches Gebiet

Die Erfindung bezieht sich auf das Gebiet der Werkstofftechnik. Sie betrifft eine Beschichtung, welche grosse Volumenanteile, im Bereich von 20 bis 90 Vol%, an NiAl-β-Phase in einer γ-Matrix enthält.

### Stand der Technik

Es sind eine Vielzahl von Legierungen bekannt, welche zur Beschichtung von z. B. Gasturbinenkomponenten eingesetzt werden. Die Gasturbinenkomponenten, beispielsweise Turbinenschaufeln, sind hohen Temperaturen ausgesetzt und sollen mittels der Beschichtungen vor Oxidation und Korrosion geschützt werden.

Um den Vorteil einer hohen Temperatur zur Steigerung des Wirkungsgrades der Turbine und der hervorragenden mechanischen Eigenschaften des Grundmaterials (beispielsweise Einkristalle oder gerichtet erstarrte Gefüge) voll auszuschöpfen, ist es notwendig, dass das Beschichtungsmaterial das Grundmaterial nicht nur vor Oxidation und Korrosion schützt, sondern auch die mechanischen Eigenschaften des Grundmaterials nicht beeinträchtigt werden. Insbesondere soll eine niedrige Duktil-Spröd-Übergangstemperatur (Duktile Brittle Transition Temperature - DBTT) und damit eine gewisse Duktilität bei niedrigen Temperaturen für das Beschichtungsmaterial erreicht werden.

Dies ist bei den bisher bekannten Beschichtungen leider nicht der Fall.

In US 5,943,138 wird beispielsweise eine Beschichtung beschrieben, welche eine typische Ni-Basis-Superlegierung (Einkristall-Legierung) ist mit Zusatz von Yttrium und Silizium. Diese Elemente verbessern zwar die Kriechfestigkeit und führen ausserdem zu einer niedrigen Duktil-Spröd-Übergangstemperatur, aber die ausserdem enthaltenen Elemente W, Mo und die geringen Anteile an Cr und Co bewirken einen schädlichen Effekt auf den Oxidationswiderstand.

Die in den letzten Jahren entwickelten hochfesten NiAl-Legierungen können zwar in gewisser Weise mit den Ni-Basis-Superlegierungen konkurrieren, jedoch ist ein Nachteil ihre im Vergleich zu den duktilen hochzähen Ni-Basis-Superlegierungen niedrige Zähigkeit und ihre hohe DBT-Temperatur (R. Dariola: NiAl for Turbine Airfoil Application, Structural Intermetallics, The Minerals, Metals & Materials Society, 1993, S. 495-504), was sich in einer niedrigen Duktilität dieser Legierungen bei niedrigen Temperaturen widerspiegelt. Die β-Phase der NiAl-Legierungen weist eine geordnete kubische B2-Kristallstrukur (CsCI Prototyp) auf und besteht aus zwei einfachen sich durchdringenden kubischen Zellen, bei denen die Al-Atome die Würfelecken des einen Subgitters und die Ni-Atome die Würfelecken des anderen Subgitters besetzen. Die β-Phase ist grob und daher spröd.

Aus US 5,116,438 sind β-Phasen Ni-Aluminide bekannt, die mit Gallium mikrolegiert sind. Diese weisen bei etwa 0,25 Atom% Ga eine signifikante Verbesserung der Duktilität bei Raumtemperatur auf. Ein höherer Ga-Anteil wirkt sich negativ aus.

Die Zugabe von geringen Anteilen an Bor, sowie Hf, Zr, Fe und Kombinationen dieser Elemente zu Ni₃Al-Legierungen zum Zwecke der Duktilitätsverbesserung ist beispielsweise aus US 4,478,791 und US 4,612,165 bekannt.

Aus US 4 045 255 ist eine eutektische gerichtet erstarrte Ni-Basis-Superlegierung bekannt, welche eine γ-Phase und einen erheblichen Anteil an β-Phase aufweiset und als Grundmaterial für lastaufnehmende Bauteile eingesetzt wird, weil diese Legierung eine erhöhte Temperaturfestigkeit aufweist. Für Beschichtungen ist sie aber nicht geeignet. In der Druckschrift EP 0 207 874 werden verschiedene Beschichtungsmaterialen mit geringem Anteil (< 10%) an NiAl-β-Phase offenbart.

Die US 4 451 431 beschreibt eine korrosionbeständige und duktile Beschichtung für Turbinenbauteile aus einer Superlegierung wobei die Beschichtung aus einer Ni-Basis-Legierung besteht mit z.B. folgender zusammensetzung 18 % Cr, 12 % Co, 12 % Al, 0.6 % Y, 1.2 % Mo oder 2,8 % Mo, Rest Nickel.

### Darstellung der Erfindung

Die Erfindung liegt die Aufgabe zugrunde, die Duktilität von NiAl-Beschichtungen, welche einen hohen Anteil an β-Phase in einer γ-Matrix aufweisen, zu verbessern. Die β-Phase kann dabei eine unterschiedliche Zusammensetzung haben, beispielsweise NiAlCr, NiAlMo.

Erfindungsgemäss wird dies dadurch erreicht, dass die NiAl-β-Phase enthaltende Beschichtung mit einem Anteil an NiAl-β im Bereich von 20 bis 90 Vol.% in einer γ-Matrix folgende chemische Zusammensetzung (Angaben in Gew.-%) aufweist: 13 Cr, 24 Co, 12 Al, 0.5 Ta, 1.2 Si, 3 Re, 0.3 Y, 0.1-8 Fe, sowie wahlweise 0.0005-0.9 B und/oder 0.0005-1 Zr, und/oder 0,1-8 Mo und/oder 0,1-8 Ga, wobei der Gesamtanteil Fe, Mo und Ga maximal 10% beträgt, Rest Ni und unvermeidbare Verunreinigungen.

Die Erfindung wird in den Ansprüchen angegeben.

Die Vorteile der Erfindung bestehen darin, dass die Duktilität der Beschichtung wesentlich verbessert wird. Durch das Mikrolegieren mit Fe, and wahlweise mit Ga und Mo wird erreicht, dass die β-Phase verfeinert und damit die Duktilität erhöht wird, ohne dass der Oxidationswiderstand verringert wird. Werden die angegebenen Bereiche überschritten, so hat das ungünstige Auswirkungen auf die Duktilität und den Widerstand gegen Oxidation und Korrosion.

Es ist besonders zweckmässig, wenn die Beschichtung max. 4 Gew.-% Fe, Ga, Mo enthält.

Ferner ist es vorteilhaft, wenn geringe Mengen an B (0.001-0.5 Gew.-%), Zr (0.001-0.5 Gew.-%) und/oder C 0.5 Gew.-%) zugegeben werden. B, Zr und C festigen die Korngrenzen und die β/γ-Phasengrenzen.

### Kurze Beschreibung der Zeichnung

In der Zeichnung sind mehrere Ausführungsbeispiele der Erfindung dargestellt.

Es zeigen:
- Fig. 1: ein Kraft-Durchbiegungs-Diagramm für die Legierung VL 1 (Stand der Technik);
- Fig. 2: ein Kraft-Durchbiegungs-Diagramm für die Legierung L 11 in einer ersten Ausführungsvariante der Erfindung;
- Fig. 3: ein Kraft-Durchbiegungs-Diagramm für die Legierung L 12 in einer zweiten Ausführungsvariante der Erfindung;
- Fig. 4: ein Kraft-Durchbiegungs-Diagramm für die Legierung L 13 in einer dritten Ausführungsvariante der Erfindung.

### Weg zur Ausführung der Erfindung

Nachfolgend wird die Erfindung anhand von Ausführungsbeispielen und der Fig. 1 bis 4 näher erläutert.

Der Duktilisierungseffekt der erfindungsgemässen Mikrolegierung von Schichtmaterialien, welche grosse Anteile an NiAl-β-Phase in einer γ-Matrix enthalten, wurde an Proben nachgewiesen, die durch Schmelzen des Materials und anschliessendes Schmieden zu einem Streifen der Grösse 7 x 2 x35 mm³ hergestellt wurden und die etwa 40-70 Vol.% NiAl-β enthalten.

An diesen Proben wurden Drei-Punkt-Biegeversuche bei 200 °C durchgeführt. Es wurde der Betrag der plastische Deformation ermittelt, welcher ein Mass für die Duktilität der Beschichtungen darstellt.

Als Vergleichsmaterial diente folgende Legierung (Angabe in Gew.-%):

**Tabelle 1:**

| Vergleichslegierung | | | | | | | | | |
|---|---|---|---|---|---|---|---|---|---|
| | **Ni** | **Cr** | **Co** | **Al** | **Y** | **Si** | **Hf** | **Ta** | **Re** |
| **VL 1** | Rest | 13 | 24 | 12 | 0.3 | 1.2 | - | 0.5 | 3 |

Erfindungsgemäss wurde die Vergleichslegierung VL 1 mikrolegiert mit Zr, B, und Fe. Im einzelnen wurden folgende Legierungen (Angaben in Gew.-%) hergestellt, an denen ebenfalls im Drei-Punkt-Biegeversuch bei 200 °C die plastische Deformation ermittelt wurde:

**Tabelle 2:**

| Erfindungsgemässe Legierungen (modifizierte Vergleichslegierungen) | | | | |
|---|---|---|---|---|
| | **Gemäss Tabelle 1** | **Zr** | **B** | **Fe** |
| **L 11** | VL 1 | 0.2 | 0.05 | 4 |
| **L 12** | VL 1 | 0.2 | - | 3 |
| **L 13** | VL 1 | 0.2 | - | 4 |

Fig. 1 zeigt das Kraft-Durchbiegungs-Diagramm für die aus dem Stand der Technik bekannte Vergleichslegierung VL 1. Die Probe zeigte nur eine geringe plastische Durchbiegung und ging bei einer Krafteinwirkung von ca. 1 kN zu Bruch.

Fig. 2 zeigt das Kraft-Durchbiegungs-Diagramm der erfindungsgemässen Legierung L 11 (Vergleichslegierung VL1, mikrolegiert mit 0.2 Gew.-% Zr, 0.05% Gew.-% B und 4 Gew.-% Fe). Die Probe zeigte im Vergleich zu VL 1 eine wesentlich grössere plastische Durchbiegung und ging erst bei etwa 1.2 kN zu Bruch.

Während die VL 1 eine Duktil-Spröd-Übergangstemperatur von grösser 300 °C aufweist, hat die Legierung L 11 eine wesentlich niedrigere Duktil-Spröd-Übergangstemperatur (200 °C).

Wird die Legierung L 12 verwendet (Zusammensetzung wie L 11, aber ohne Bor-Zusatz und mit nur 3 Gew.-% Fe), so zeigt das Kraft-Durchbiegungs-Diagramm gemäss Fig. 3, dass im Vergleich zu Fig. 2 die plastische Durchbiegung etwas geringer war, dafür aber die Kraft, bei welcher die Probe zu Bruch ging, mit ca. 1.3 kN etwas höher war.

Fig. 4 zeigt das Kraft-Durchbiegungs-Diagramm für die Legierung L 13 (Zusammensetzung wie L 12, aber 4 Gew.-% Fe). Die plastische Durchbiegung ist hier wieder etwas höher, die Kraft bis zum Bruch betrug ca. 1.8 kN.

Durch Mikrolegieren mit Fe, Zr und B kann somit die Duktilität der NiAl-β-Phase enthaltenen Beschichtungen erhöht werden. Die Mikrolegierungselemente verfeinern die grobe β-Phase. B, Zr und C festigen die Korngrenzen und die β/γ-Phasengrenzen.

Die plastische Deformation und damit die Duktilität der Beschichtungslegierung konnte somit entscheidend durch die Zugabe dieser zusätzlichen Elemente erhöht werden. Durch die Duktilisierung der NiAl-Phase wird die Rissausbreitung verlangsamt, d. h. die Risszähigkeit wird erhöht, was sich positiv auf das Beanspruchungsverhalten der Beschichtungen auswirkt.

Selbstverständlich ist die Erfindung gemäß den Ansprüchen nicht auf die beschriebenen Ausführungsbeispiele beschränkt. Sie kann auf alle β-Phase-NiAl enthaltende Beschichtungen angewendet werden. Die genannten Elemente verfeinern die β-Phase und erhöhen damit die Duktilität, ohne den Oxidationswiderstand zu verringern. Werden die angegebenen Bereiche überschritten, so hat das ungünstige Auswirkungen auf die Duktilität und den Widerstand gegen Oxidation und Korrosion.

Ausser der in den Ausführungsbeispielen beschriebenen Zugabe von Zr und B kann als ein β/γ-Phasengrenzenfestiger auch C zulegiert werden. Es ist die Zugabe von 0.0005 bis 0.9, vorzugsweise 0.001 bis 0.5 Gew.-% B, 0.0005 bis 1.0, vorzugsweise 0.001 bis 0.5 Gew.-% Zr und 0.0005 bis 0.8 Gew.-% C vorgesehen. Die Phasengrenzenverfestiger B, C und Zr können einzeln oder in Kombination zugegeben werden.

## Patentansprüche

1. Beschichtung aus einer Ni-Basislegierung mit einem Al-Gehalt, welche eine NiAl-β-Phase mit einem Anteil an NiAl-β im Bereich von 20 bis 90 Vol.% in einer γ-Matrix enthält, **gekennzeichnet durch** folgende chemische Zusammensetzung (Angaben in Gew.-%) der Beschichtung 13 Cr, 24 Co, 12 Al, 0.5 Ta, 1.2 Si, 3 Re, 0.3 Y, 0.1-8 Fe,
sowie wahlweise 0.0005-0.9 B und/oder 0.0005-1 Zr und/oder 0,1-8 Mo und/oder 0,1-8 Ga; wobei der Gesamtanteil Fe, Mo und Ga maximal 10% beträgt, Rest Ni und unvermeidbare Verunreinigungen.

2. Beschichtung nach Anspruch 1, **gekennzeichnet durch** (Angaben in Gew.-%)
max. 4 Fe und/oder max. 4 Mo und/oder max. 4 Ga.

3. Beschichtung nach Anspruch 1, **gekennzeichnet durch** 0.001-0.5 Gew.-% Zr.

4. Beschichtung nach Anspruch 3, **gekennzeichnet durch** 0.2 Gew.-% Zr.

5. Beschichtung nach Anspruch 1, **gekennzeichnet durch** 0.001-0.5 Gew.-% B.

6. Beschichtung nach Anspruch 5, **gekennzeichnet durch** 0.2 Gew.-% B.

7. Beschichtung nach Anspruch 1, **gekennzeichnet durch** 0.5 Gew.-% C.

8. Beschichtung nach Anspruch 1 **gekennzeichnet durch** (Angaben in Gew.%) 13 Cr, 24 Co, 12 Al, 0.3 Y, 1.2 Si, 0.5 Ta, 3 Re, 0.2 Zr, 0.05 B, 4 Fe, Rest Ni.

9. Beschichtung nach Anspruch 1, **gekennzeichnet durch** (Angaben in Gew.%) 13 Cr, 24 Co, 12 Al, 0.3 Y, 1.2 Si, 0.5 Ta, 3 Re, 0.2 Zr, 4 Fe, Rest Ni.

10. Beschichtung nach Anspruch 1, **gekennzeichnet durch** (Angaben in Gew.%) 13 Cr, 24 Co, 12 Al, 0.3 Y, 1.2 Si, 0.5 Ta, 3 Re, 0.2 Zr, 3 Fe, Rest Ni.

## Claims

1. Coating comprising an Ni-base alloy with an Al content, which coating contains an NiAl-β phase with an NiAl-β content in the range from 20-90% by volume in a γ matrix, **characterized by** the following chemical composition (data in % by weight) of the coating:
13 Cr, 24 Co, 12 Al, 0.5 Ta, 1.2 Si, 3 Re, 0.3 Y, 0.1-8 Fe,
and optionally 0.0005-0.9 B and/or 0.0005-1 Zr, and/or 0.1-8 Mo and/or 0.1-8 Ga, with the total content of Fe, Mo and Ga amounting to at most 10%, remainder Ni and inevitable impurities.

2. Coating according to Claim 1, **characterized by** (data in % by weight)
max. 4 Fe and/or max. 4 Mo and/or max. 4 Ga.

3. Coating according to Claim 1, **characterized by** 0.001-0.5% by weight Zr.

4. Coating according to Claim 3, **characterized by** 0.2% by weight Zr.

5. Coating according to Claim 1, **characterized by** 0.001-0.5% by weight B.

6. Coating according to Claim 5, **characterized by** 0.2% by weight B.

7. Coating according to Claim 1, **characterized by** 0,5% by weight C.

8. Coating according to Claim 1, **characterized by** (data in % by weight) 13 Cr, 24 Co, 12 Al, 0.3 Y, 1.2 Si 0.5 Ta, 3 Re, 0.2 Zr, 0.05 B, 4 Fe, remainder Ni.

9. Coating according to Claim 1, **characterized by** (data in % by weight) 13 Cr, 24 Co, 12 Al, 0.3 Y, 1.2 Si, 0.5 Ta, 3 Re, 0.2 Zr, 4 Fe, remainder Ni.

10. Coating according to Claim 1, **characterized by** (data in % by weight) 13 Cr, 24 Co, 12 Al, 0.3 Y, 1.2 Si, 0.5 Ta, 3 Re, 0.2 Zr, 3 Fe, remainder Ni.

## Revendications

1. Revêtement constitué d'un alliage à base de Ni, avec une teneur en Al, qui contient une phase β de NiAl avec une fraction de phase β de NiAl dans la plage de 20 à 90% en volume dans une matrice γ, **caractérisé par** la composition chimique suivante (indications en poids) du revêtement : 13% de Cr, 24% de Co, 12% de Al, 0,5% de Ta, 1,2% de Si, 3% de Re, 0,3% de Y, 0,1 à 8% de Fe, ainsi qu'éventuellement 0,0005 à 0,9% de B et/ou 0,0005 à 1% de Zr et/ou 0,1 à 8% de Mo et/ou 0,1 à 8% de Ga, la fraction totale de Fe, Mo et Ga constituant au maximum 10% et le reste étant formé de Ni et des impuretés inévitables.

2. Revêtement selon la revendication 1, **caractérisé par** au maximum 4% en poids de Fe et/ou au maximum 4% en poids de Mo et/ou au maximum 4% en poids de Ga.

3. Revêtement selon la revendication 1, **caractérisé par** 0,001 à 0,5% en poids de Zr.

4. Revêtement selon la revendication 3, **caractérisé par** 0,2% en poids de Zr.

5. Revêtement selon la revendication 1, **caractérisé par** 0,001 à 0,5% en poids de B.

6. Revêtement selon la revendication 5, **caractérisé par** 0,2% en poids de B.

7. Revêtement selon la revendication 1, **caractérisé par** 0,5 % en poids de C.

8. Revêtement selon la revendication 1, **caractérisé par** (indications en poids) 13% de Cr, 24% de Co, 12% de Al, 0,3% de Y, 1,2% de Si, 0,5% de Ta, 3% de Re, 0,2% de Zr, 0,05% de B et 4% de Fe, le reste étant du Ni.

9. Revêtement selon la revendication 1, **caractérisé par** (indications en poids) 13% de Cr, 24% de Co, 12% de Al, 0,3% de Y, 1,2% de Si, 0,5% de Ta, 3% de Re, 0,2% de Zr, 4% de Fe, le reste étant du Ni.

10. Revêtement selon la revendication 1, **caractérisé par** (indications en poids) 13% de Cr, 24% de Co, 12% de Al, 0,3% de Y, 1,2% de Si, 0,5% de Ta, 3% de Re, 0,2% de Zr et 3% de Fe, le reste étant du Ni.
